# EUROPÄISCHE PATENTSCHRIFT

(11) **EP 0 422 680 B1**
(45) Veröffentlichungstag und Bekanntmachung des Hinweises auf die Patenterteilung: **01.06.1994**
(21) Anmeldenummer: 90119625.3
(22) Anmeldetag: 12.10.1990
(51) Int. Cl.: B41M 5/30

(54) **Wärmeempfindliches Aufzeichnungsblatt**
Heat-sensitive recording sheet
Feuille d'enregistrement thermosensible

(30) Priorität: 13.10.1989 JP 267590/89
(43) Veröffentlichungstag der Anmeldung: 17.04.1991
(73) Patentinhaber: NIPPON PAPER INDUSTRIES CO., LTD., Kita-ku, Tokyo 100 (JP)
(72) Erfinder: Minami, Toshiaki, Central Research Laboratory, Kita-ku, Tokyo (JP); Fukuchi, Tadakazu, Central Research Laboratory, Kita-ku, Tokyo (JP); Ohashi, Reiji, Central Research Laboratory, Kita-ku, Tokyo (JP); Kaneko, Toshio, Central Research Laboratory, Kita-ku, Tokyo (JP)
(74) Vertreter: Kinzebach, Werner, Dr.

(56) Entgegenhaltungen:
- EP-A- 0 131 631
- EP-A- 0 173 232
- EP-A- 0 289 041
- PATENT ABSTRACTS OF JAPAN vol. 11, no. 352 (M-643)(2799) 18 November 1987; JP-A-62 130878 (SHIN NISSO KAKO CO LTD) 13 Juni 1987
- PATENT ABSTRACTS OF JAPAN vol. 11, no. 235 (M-612)(2682) 31 Juli 1987; JP-A-62 48587 (KANZAKI PAPER MANUFACTURING CO LTD) 03 März 1987
- PATENT ABSTRACTS OF JAPAN vol. 11, no. 78 (M-570)(2525) 10 März 1987; JP-A-61 233586 (MITSUBISHI PAPER MILLS) 17 Oktober 1986

## Beschreibung

Die Erfindung betrifft ein wärmeempfindliches Aufzeichnungsblatt, das eine überlegene Beschreibbarkeit bei der Verwendung einer öligen Tinte besitzt.

Ein wärmeempfindliches Aufzeichnungsblatt wird im allgemeinen hergestellt, indem man auf die Oberfläche eines Trägers wie Papier, synthetisches Papier, Film, Kunststoff usw. eine Beschichtungsmasse aufbringt, die durch Feinvermahlen und Dispergieren eines farblosen chromogenen Stoffes und eines Farbentwicklungsmittels, Vermischen der erhaltenen Dispersionen und Zugabe eines Bindemittels, Füllstoffs, Sensibilisators, Gleitmittels und anderer Hilfsmittel erhält. Unter der Wärmeeinwirkung von Thermofeder, Thermokopf, Thermostempel, Laserstrahl usw. erfolgt eine augenblickliche chemische Umsetzung, die zur Aufzeichnung führt.

Die vielfältigen praktischen Verwendungen dieser wärmeempfindlichen Aufzeichnungsblätter umfassen die Anwendung bei technischen Aufzeichnungsgeräten, Terminaldruckern von Computern, Druckern von Faksimiliermaschinen, Fahrscheinautomaten, Druckern für Strichcode-Zettel usw. In letzter Zeit werden wesentlich höhere und vielfältigere Anforderungen an Aufzeichnungsvorichtungen gestellt, daher ist eine hohe Qualität des Aufzeichnungsblattes erforderlich. Beispielsweise soll bei rascher Aufzeichnung das wärmeempfindliche Aufzeichnungsblatt ein deutliches Aufzeichnungsbild mit hoher Dichte sogar bei geringer Wärmezufuhr haben, und es soll weiter überlegene Beständigkeit gegenüber den Einwirkungen von Licht, Klima und Ölen haben.

In den letzten Jahren werden die wärmeempfindlichen Aufzeichnungsblätter weitreichend verwendet, so daß die Beschreibung häufig mit öliger Tinte erfolgt. In diesem Fall besteht das Problem, daß die Farbe der Tinte auf dem wärmeempfindlichen Aufzeichnungsblatt sich verändert hat, weil sich die Farbe der Tinte mit der vom wärmeempfindlichen Aufzeichnungsblatt entwickelten Farbe vermischt. Z.B. vermischt sich das Rot einer öligen Tinte, mit der ein eine schwarze Farbe bildendes wärmeempfindliches Aufzeichnungsblatt beschrieben wird, mit dem Schwarz des Aufzeichnungsblattes, so daß die reine rote Farbe nicht gefunden wird. Das gleiche gilt auch für andere Farben.
Der vorliegenden Erfindung liegt daher die Aufgabe zugrunde, ein wärmeempfindliches Aufzeichnungsblatt mit verbesserter Beschreibbarkeit zur Verfügung zu stellen.

Diese Aufgabe wird bei dem erfindungsgemäßen wärmeempfindlichen Aufzeichnungsblatt dadurch gelöst, daß die Farbbildungsschicht 4-Hydroxy-4'-n-propoxydiphenylsulfon als organisches Farbentwicklungsmittel und mindestens einen Sensibilisator aus der Gruppe 1,2-Di(3-methylphenoxy)äthan, Di(p-methylbenzyl)oxalat, p-Benzylbiphenyl, β-Benzyloxynaphthalen und 4-Biphenyl-p-tolyläther enthält. Das organische Farbentwicklungsmittel ist in der EP-A-131631 beschrieben. Sensibilisatoren aus der obigen Gruppe sind in der EP-A-173232 beschrieben.

Die erfindungsgemäß geeigneten basischen farblosen oder schwachfarbigen chromogenen Farbstoffe (nachfolgend als basischer farbloser Farbstoff bezeichnet) sind Farbstoffe der Triphenylmethan-, Fluoran-, Azaphthalid- und Fluorenreihe, z.B. der folgenden Art:

### Leukofarbstoff der Triphenylmethanreihe

3,3-Bis-(p-dimethylaminophenyl)-6-dimethylaminophthalid (Kristallviolettlacton)

### Leukofarbstoff der Fluoranreihe

3-Diäthylamino-6-methyl-7-anilinofluoran,
3-(N-Äthyl-p-toluidino)-6-methyl-7-anilinofluoran,
3-(N-Ähyl-N-isoamyl)amino-6-methyl-7-anilinofluoran,
3-Diäthylamino-6-methyl-7-(o,p-dimethylanilino)fluoran,
3-Pyrrolidino-6-methyl-7-anilinofluoran,
3-Piperidino-6-methyl-7-anilinofluoran,
3-(N-Cyclohexyl-N-methylamino)-6-methyl-7-anilinofluoran,
3-Diäthylamino-7-(m-trifluoromethylanilino)fluoran,
3-N-n-Dibutylamino-6-methyl-7-anilinofluoran,
3-N-n-Dibutylamino-7-(o-chloroanilino)fluoran,
3-(N-Ähtyl-N-tetrahydrofurfurylamino)-6-methyl-7-anilinofluoran,
3-Dibutylamino-6-methyl-7-(o,p-dimethylanilino)fluoran,
3-(N-äthyl-N-propylamino)-6-methyl-7-anilinofluoran,
3-Diäthylamino-6-chlor-7-anilinofluoran,
3-Dibutylamino-7-(o-chloranilino)fluoran,
3-Diäthylamino-7-(o-chloranilino)fluoran,
3-Diäthylamino-6-methyl-chlorfluoran,
3-Diäthylamino-6-methyl-fluoran,
3-Cyclohexylamino-6-chlorfluoran,
3-Diäthylamino-benzo(a)-fluoran.

### Leukofarbstoff der Azaphthalidreihe

3-(4-Diäthylamino-2-äthoxyphenyl)-3-(1-äthyl-2-methylindol-3-yl)-4-azaphthalid,
3-(4-Diäthylamino-2-äthoxyphenyl)-3-(1-äthyl-2-methylindol-3-yl)-7-azaphthalid,
3-(4-Diäthylamino-2-äthoxyphenyl)-3-(1-octyl-2-methylindol-3-yl)-4-azaphthalid,
3-(4-Cyclohexyl-N-methylamino-2-methoxyphenyl)-3-(1-äthyl-2-methylindol-3-yl)-4-azaphthalid.

### Leukofarbstoff der Fluorenreihe

3,6,6′-Tris(dimethylamino)spiro[fluoren-9,3′-phthalid]
3,6,6′-Tris(diäthylamino)spiro[fluoren-9,3′-phthalid].

Erfindungsgemäß werden außer dem oben angegebenen Farbentwicklungsmittel und Farbstoff wenigstens ein Sensibilisator aus der Gruppe 1,2-Di(3-methylphenoxy)äthan, Di(p-methylbenzyl)oxalat, p-Benzylbiphenyl, β-Benzyloxynaphthalen und 4-Biphenyl-p-tolyläther verwendet. Dieser Sensibilisator ist wirksam für den erfindungsgemäßen Zweck.

Weiter können die folgenden Stabilisatoren zur erfindungsgemäßen Farbentwicklungsschicht zugegeben werden: 4,4′-Butyliden(6-t-butyl-3-methylphenol), 2,2′-Di-t-butyl-5,5-dimethyl-4,4′sulfonyldiphenol, 1,1,3-Tris(2-methyl-4-hydroxy-5-cyclohexylphenyl)butan, 1,1,3-Tris-(2-methyl-4-hydroxy-5-t-butylphenyl)butan und so weiter.

Erfindungsgemäß anwendbare Bindemittel sind z.B. vollständig verseifter Polyvinylalkohol (Polymerisationsgrad: 200-1900), teilweise verseifter (Polyvinylalkohol, carboxylierter Polyvinylalkohol, amidmodifizierter Polyvinylalkohol, sulfonsäuremodifizierter Polyvinylalkohol, butyralmodifizierter Polyvinylalkohol, andere modifizierte Polyvinylalkohole, Hydroxyäthylcellulose, Methylcellulose, Carboxymethylcellulose, Styrol-Maleinsäureanhydrid-Copolymere, Styrol-Butadien-Copolymere, Cellulosederivate wie Äthylcellulose und Acetylcellulose, Polyvinylchlorid, Polyvinylazetat, Polyacrylamid, Polyacrylsäureester, Polyvinylbutyral, Polystyrol, Copolymere von obigen Verbindungen, Polyamidharze, Siliconharze, Petroleumkunstharze, Terpenharze, Ketonharze und Cumaronharze. Diese hochmolekularen Bindemittel können verwendet werden, nachdem sie in einem Lösungsmittel wie Wasser, Alkohol, Keton, Ester, Kohlenwasserstoff usw. gelöst oder in Wasser oder Lösungsmittel emulgiert oder dispergiert worden sind.

Diese Bindemittel können je nach dem Verwendungszweck in Kombination verwendet werden.

Als erfindungsgemäße Füllstoffe können sowohl anorganische wie organische Füllstoffe verwendet werden. Typische Beispiele für die erfindungsgemäßen Füllstoffe sind Siliciumdioxid, Calciumcarbonat, Kaolin, gebrannter Kaolin, Diatomeenerde, Talk, Titanoxid und Aluminiumhydroxid.

Weiter können Trennmittel wie Metallsalze von Fettsäuren, Gleitmittel wie Wachse, UV-Absorptionsmittel der Benzophenon- und Triazonreihe, wasserfest machende Mittel wie Glyoxal usw., Dispergiermittel, Antischaummittel und dergleichen verwendet werden.

Die Art sowie die Menge des erfindungsgemäßen organischen Farbentwicklungsmittels, des erfindungsgemäßen basischen farblosen Farbstoffs und der anderen Bestandteile, die je nach dem gewünschten Effekt und der Eignung für Aufzeichnungszwecke bestimmt werden, sind nicht besonders beschränkt. Es ist im allgemeinen vorteilhaft, 1-8 Gewichtsteile des erfindungsgemäßen organischen Farbentwicklungsmittels und 1-20 Gewichtsteile Fullstoff, bezogen auf 1 Gewichtsteil des erfindungsgemäßen basischen farblosen Farbstoffs zu verwenden, und 10-25 Gewichtsteile Bindemittel, bezogen auf den Gesamtstoffgehalt, zu verwenden.

Das erfindungsgemäße wärmeempfindliche Aufzeichnungsblatt wird hergestellt, indem man eine Beschichtungsmasse der obigen Zusammensetzung auf einen Träger wie Papier, synthetisches Papier, Film, Kunststoff usw. aufträgt.

Zur weiteren Verbesserung der Haltbarkeit kann eine Deckschicht, z.B. aus einem Polymerisat, auf der Farbentwicklungsschicht aufgebracht werden.

Das obige erfindungsgemäße organische Farbentwicklungsmittel, der farblose basische chromogene Farbstoff und gegebenenfalls die anderen Additive werden mittels einer Mahlvorrichtung, wie Kugelmühle, Reibmühle, Sandschleifvorrichtung usw. oder mittels einer geeigneten Emulgiervorrichtung bis zu einer Teilchengröße von mehreren Mikron oder kleiner zermahlen. Hierzu gibt man verschiedene Additive, um die erfindungsgemäße Beschichtungsmasse herzustellen.

Zur weiteren Verbesserung der Sensibilität kann eine rückseitige Überzugsschicht, z.B. aus einem den Füllstoff enthaltenden Polymerisat, weiter unter der Farbentwicklungsschicht aufgebracht werden

Der Grund dafür, daß keine Farbänderung bei der Beschreibung des erfindungsgemäßen Aufzeichnungsblattes mit öliger Tinte auftritt, ist vielleicht folgender:

Bei Beschreibung des Blattes mit der öligen Tinte mittels einer Markierungsfeder werden das Farbentwicklungsmittel, der Leukofarbstoff und der Sensibilisator der wärmeempfindlichen Farbenwicklungsschicht, in dem in der Tinte enthaltenen organischen Lösungsmittel aufgelöst. Nach Verflüchtigung des Lösungsmittels wird eine Farbentwicklungszusammensetzung, die aus dem Farbentwicklungsmittel, dem Leukofarbstoff und dem Sensibilisator besteht, an der Beschreibungsstelle gebildet. Beispielsweise werden bei der Verwendung einer roten Tinte die rote Farbe und die von der erwähnten Zusammensetzung entwickelte Farbe vermischt, wodurch eine dunkle Beschreibungsfarbe gebildet wird.

Das erfindungsgemäße wärmeempfindliche Aufzeichnungsblatt umfaßt 4-Hydroxy-4′-n-propoxydiphenylsulfon als ein besonderes Farbentwicklungsmittel, einen Leukofarbstoff und einen besonderen Sensibilisator. Diese Materialien haben eine sehr geringe Löslichkeit im Lösungsmittel, und sie bilden bei der Verflüchtigung des Lösungsmittels praktisch keine Farbentwicklungszusammensetzung, so daß keine Farbänderung bei der Verwendung einer öligen Tinte erfolgt.

Die erfindungsgemäß verwendeten Farbentwicklungsmittel und der Farbstoff haben eine größere Lösungsdiffusionsgeschwindigkeit und sehr große Löslichkeit im Sensibilisator. Bei einer physiko-chemischen Reaktion des organischen Lösungsmittels, des Sensibilisators und des Leukofarbstoffs in der Hitze erfolgt eine rasche Bildung einer Farbentwicklungszusammensetzung, so daß ein gefärbtes Bild mit einer hohen Dichte erhalten wird.

Weiter hat der erfindungsgemäße Sensibilisator die Eigenschaft, daß er bei seiner Auflösung in dem in der öligen Tinte enthaltenen organischen Lösungsmittel und nach Verflüchtigung des Lösungsmittels nur schwer kristallisiert. Daher werden bei der Beschreibung mit der öligen Tinte keine weißen Kristalle gebildet.

### Beispiele

Die Erfindung wird durch Beispiele und Vergleichsbeispiele erklärt. Als Abkürzung für "Gewichtsteile" wird "Teile" verwendet.

### [Beispiel 1 (Test Nr. 1-5)]

| Lösung A (Farbentwicklungsmitteldispersion) | |
|---|---|
| 4-Hydroxy-4'-n-propoxyphenylsulfon | 6,0 Teile |
| 10%ige wäßrige Polyvinylalkohollösung | 18,8 Teile |
| Wasser | 11,2 Teile |

| Lösung B (Farbstoffdispersion) | |
|---|---|
| 3-N-n-Dibutylamino-6-methyl-7-anilinofluoran | 2,0 Teile |
| 10%ige wäßrige Polyvinylalkohollösung | 4,6 Teile |
| Wasser | 2,6 Teile |

| Lösung C (Sensibilisatordispersion) | |
|---|---|
| Sensibilisator der Tabelle 1 | 4,0 Teile |
| 10%ige wäßrige Lösung von Polyvinylalkohol | 5,0 Teile |
| Wasser | 3,0 Teile |

Die Lösungen der obigen Zusammensetzungen wurden in einer Sandschleifvorrichtung einzeln bis zur Teilchengröße von 1 Mikron vermahlen. Die Lösungen wurden im folgenden Verhaltnis miteinander vermischt; man erhält dabei eine wärmeempfindliche Beschichtungsmasse.

| Beschichtungsmasse | |
|---|---|
| Lösung A | 36,0 Teile |
| Lösung B | 9,2 Teile |
| Lösung C | 12,0 Teile |
| Kaolinton (50%ige wäßrige Dispersion) | 12,0 Teile |

Diese Beschichtungsmasse wurde in einer Beschichtungsmenge von 6,0 g/m² auf ein Basispapier mit einem Gewicht von 50 g/m² aufgetragen, getrocknet und superkalandriert, um eine Glätte von 200-600 Sekunden einzustellen. Man erhielt ein eine schwarze Farbe entwickelndes wärmeempfindliches Aufzeichnungsblatt.

### [Vergleichsbeispiel 1 (Test Nr. 1-4)]

| Lösung E (Farbentwicklungsmitteldispersion) | |
|---|---|
| Farbentwicklungsmittel der Tabelle 1 | 6,0 Teile |
| 10%ige wäßrige Polyvinylalkohollösung | 18,8 Teile |
| Wasser | 11,2 Teile |

| Lösung B (Farbstoffdispersion) | |
|---|---|
| 3-N-n-Dibutylamino-6-methyl-7-anilinofluoran | 2,0 Teile |
| 10%ige wäßrige Polyvinylalkohollösung | 4,6 Teile |
| Wasser | 2,6 Teile |

Die Lösungen der obigen Zusammensetzungen wurden in einer Sandschleifmaschine einzeln bis zur Teilchengröße von 1 Mikron vermahlen. Die Lösungen wurden im folgenden Verhältnis miteinander vermischt; man erhalt dabei eine wärmeempfindliche Beschichtungsmasse.

| Beschichtungsmasse | |
|---|---|
| Lösung E | 36,0 Teile |
| Lösung B | 9,2 Teile |
| Kaolinton (50%ige wäßrige Dispersion) | 12,0 Teile |

Man erhielt in der gleichen Weise wie im Beispiel 1 ein wärmeempfindliches Aufzeichnungsblatt.

### [Vergleichsbeispiel 2 (Test Nr. 5-10)]

| Lösung A (Farbentwicklungsmitteldispersion) | |
|---|---|
| 4-Hydroxy-4'-n-propoxyphenylsulfon | 6,0 Teile |
| 10%ige wäßrige Polyvinylalkohollösung | 18,8 Teile |
| Wasser | 11,2 Teile |

| Lösung B (Farbstoffdispersion) | |
|---|---|
| 3-N-n-Dibutylamino-6-methyl-7-anilinofluoran | 2,0 Teile |
| 10%ige wäßrige Polyvinylalkohollösung | 4,6 Teile |
| Wasser | 2,6 Teile |

| Lösung F (Sensibilisatordispersion) | |
|---|---|
| Sensibilisator der Tabelle 1 | 4,0 Teile |
| 10%ige wäßrige Polyvinylalkohollösung | 5,0 Teile |
| Wasser | 3,0 Teile |

Die Lösungen der obigen Zusammensetzungen wurden in einer Sandschleifmaschine einzeln bis zur Teilchengröße von 1 Mikron vermahlen. Die Lösungen wurden im folgenden Verhältnis miteinander vermischt; man erhalt dabei eine wärmeempfindliche Beschichtungsmasse.
Die gemäß den Beispielen und Vergleichsbeispielen erhaltenen wärmeempfindlichen Aufzeichnungsblätter wurden hinsichtlich ihrer Qualität geprüft und die Prüfungsergebnisse wurden in der Tabelle 1 zusammengefaßt.

### [Anmerkungen]

(1) Statische Bilddichte: Ein wärmeempfindliches Aufzeichnungsblatt wird 5 Sekunden unter einem Druck von 10 g/cm² gegen eine auf 105 °C erhitzte Platte gepreßt. Die statische Bilddichte wird mit einem MacBeth-Dichtemesser (RD-914, Verwendung des Amber-Filters; unten gelten die gleichen Bedingungen) bestimmt.
(2) Dynamische Bilddichte: Ein wärmeempfindliches Aufzeichnungsblatt wird bei einer angelegten Energie von 0,58 mj/Dor und einer Pulsbreite von 0,97 ms unter Verwendung einer Faksimiliermaschine UF-1000 (von Matsushita Graphic Communication Systems, Inc.) aufgezeichnet und mit einem MacBeth-Dichtemesser bestimmt.
(3) Farbänderung durch ölige Tinte: Ein wärmeempfindliches Aufzeichnungsblatt wird mit der öligen Markierungstinte Nr. 500 (von Teranishi Kagaku Co.) beschrieben. Der Farbänderungsgrad wird visuell im Vergleich mit der originalen Rotfarbe bestimmt.
   - O :: fast keine Farbänderung
   - Δ :: deutliche Farbänderung
   - X :: erhebliche Farbänderung
(4) Bildung weißer Kristalle: Ein wärmeempfindliches Aufzeichnungsblatt wird in der gleichen Weise wie bei der obigen Anmerkung (3) beschrieben. Nach 15 Minuten wird die Bildung weißer Kristalle visuell bestimmt.
   - O :: keine Bildung weißer Kristalle
   - X :: Bildung weißer Kristalle

Die Erfindung weist folgende Vorteile auf:
1) Überlegene Beschreibbarkeit mit öliger Tinte bei Verwendung einer Markierungsfeder, weil weder Farbänderung noch Bildung weißer Kristalle erfolgt.
2) Bessere thermische Ansprechbarkeit.

## Patentansprüche

1. Wärmeempfindliches Aufzeichnungsblatt mit einer wärmeempfindlichen Farbentwicklungsschicht auf einem Träger, wobei die wärmeempfindliche Farbentwicklungsschicht einen basischen farblosen oder schwachfarbigen chromogenen Farbstoff und ein organisches Farbentwicklungsmittel enthält, dadurch gekennzeichnet, daß die wärmeempfindliche Farbentwicklungsschicht 4-Hydroxy-4′-n-propoxydiphenylsulfon als organisches Farbentwicklungsmittel und mindestens einen Sensibilisator aus der Gruppe 1,2-Di(3-methylphenoxy)äthan, Di(p-methylbenzyl)oxalat, p-Benzylbiphenyl, β-Benzyloxynaphthalen und 4-Biphenyl-p-tolyläther enthält.

2. Wärmeempfindliches Aufzeichnungsblatt nach Anspruch 1, dadurch gekennzeichnet, daß die Farbentwicklungsschicht 1-8 Gewichtsteile des organischen Farbentwicklungsmittels und 1-20 Gewichtsteile Füllstoff, bezogen auf 1 Gewichtsteil des basischen farblosen Farbstoffs, und 10-25 Gewichtsteile Bindemittel, bezogen auf den Gesamtstoffgehalt, enthält.

3. Wärmeempfindliches Aufzeichnungsblatt nach Anspruch 1 oder 2, dadurch gekennzeichnet, daß der basische farblose oder schwachfarbige chromogene Farbstoff mindestens einer aus der Gruppe der Farbstoffe der Triphenylmethan-, Fluoran-, Azaphthalid- und Fluorenreihe ist.

4. Wärmeempfindliches Aufzeichnungsblatt nach Anspruch 1, dadurch gekennzeichnet, daß die Farbentwicklungsschicht weiter einen Stabilisator enthält.

5. Wärmeempfindliches Aufzeichnungsblatt nach Anspruch 1, dadurch gekennzeichnet, daß der Stabilisator mindestens eine Verbindung aus der Gruppe 4,4′-Butyliden-(6-t-butyl-3-methylphenol), 2,2′-Di-t-butyl-5,5′-dimethyl-4,4′sulfonyldiphenol, 1,1,3-Tris-(2-methyl-4-hydroxy-5-cyclohexyl)butan und 1,1,3-Tris(2-methyl-4-hydroxy-5-t-butylphenyl)butan ist.

6. Wärmeempfindliches Aufzeichnungsblatt nach Anspruch 1, dadurch gekennzeichnet, daß der Träger ein Papier, synthetisches Papier, Film oder Plastik ist.

7. Wärmeempfindliches Aufzeichnungsblatt nach Anspruch 1, dadurch gekennzeichnet, daß eine Deckschicht aus einem Polymerisat auf der Farbentwicklungsschicht aufgebracht ist.

8. Wärmeempfindliches Aufzeichnungsblatt nach Anspruch 1, dadurch gekennzeichnet, daß eine rückseitige Überzugsschicht aus einem den Füllstoff enthaltenden Polymerisat weiter unter der Farbentwicklungsschicht aufgebracht ist.

## Claims

1. Heat sensitive recording sheet with a heat sensitive colour developing layer on a carrier, wherein the sensitive colour developing layer contains a basic colourless or weakly coloured chromogenic dyestuff and an organic colour developing agent, characterised in that the heat sensitive colour developing layer contains 4-hydroxy-4'-n-propoxydiphenylsulphone as organic colour developing agent and at least one sensitiser from the group 1,2-di(3-methylphenoxy)ethane, di(p-methylbenzyl) oxalate, p-benzylbiphenyl, β-benzyloxynaphthalene and 4-biphenyl-p-tolyl ether.

2. Heat sensitive recording sheet according to Claim 1, characterised in that the colour developing layer contains 1-8 parts by weight of the organic colour developing agent and 1-20 parts by weight filler taken on one part by weight of the basic colourless dyestuff and 10-25 parts by weight binding agent taken on the total solids content.

3. Heat sensitive recording sheet according to Claim 1 or 2, characterised in that the basic colourless or weakly coloured chromogenic dyestuff is at least one from the group of dyestuffs of the triphenylmethane, fluorane, azaphthalide and fluorene series.

4. Heat sensitive recording sheet according to Claim 1, characterized in that the colour developing layer further contains a stabiliser.

5. Heat sensitive recording sheet according to Claim 1, characterized in that the stabilizer is at least one compound from the group 4,4'-butylidene-(6-t-butyl-3-methylphenol), 2,2'-di-t-butyl-5,5'-dimethyl-4,4'-sulphonyldiphenol, 1,1,3-tris-(2-methyl-4-hydroxy-5-cyclohexyl)butane and 1,1,3-tris(2-methyl-4-hydroxy-5-t-butylphenyl)butane.

6. Heat sensitive recording sheet according to Claim 1, characterised in that the carrier is a paper, synthetic paper, film or plastics.

7. Heat sensitive recording sheet according to Claim 1, characterised in that a cover layer of a polymer is applied to the colour developing layer.

8. Heat sensitive recording sheet according to Claim 1, characterised in that a rearside overcoat layer of a polymer containing a filler is further applied below the colour developing layer.

## Revendications

1. Feuille d'enregistrement thermosensible comportant, sur un support, une couche thermosensible de développement de la couleur, feuille dans laquelle la couche thermosensible de développement de la couleur contient un colorant chromogène basique, incolore ou faiblement coloré, et un agent organique de développement de la couleur, feuille caractérisée par le fait que la couche thermosensible de développement de la couleur contient comme agent organique de développement de la couleur le 4-hydroxy-4'-n-propoxydiphénylsulfone, et au moins un sensibilisateur du groupe formé par le 1,2-di(3-méthylphénoxy)éthane, l'oxalate de di(p-méthylbenzyle), le p-benzylbiphényle, les β-benzyloxynaphtalène et le 4-biphényl-p-tolyléther.

2. Feuille d'enregistrement thermosensible selon la revendication 1, caractérisée par le fait que la couche de développement de la couleur contient 1-8 parties en poids de l'agent organique de développement de la couleur et 1-20 parties en poids d'une charge, rapportées à une partie en poids du colorant basique incolore, et 10-25 parties en poids d'un liant, rapportées à la teneur totale en matière.

3. Feuille d'enregistrement thermosensible selon la revendication 1 ou 2, caractérisée par le fait que le colorant basique chromogène, incolore ou faiblement coloré, est au moins un colorant du groupe des colorants de la série triphénylméthane, fluorane, azaphthalide et fluorène.

4. Feuille d'enregistrement thermosensible selon la revendication 1, caractérisée par le fait que la couche de développement de la couleur contient en outre un stabilisateur.

5. Feuille d'enregistrement thermosensible selon la revendication 1, caractérisée par le fait que le stabilisateur est au moins un composé du groupe 4,4'-butylidène-(6-t-butyl-3-méthyl-phénol), 2,2'-di-t-butyl-5,5'-diméthyl-4,4'sulfonyldiphénol, 1,1,3-tris-(2-méthyl-4-hydroxy-5-cyclohexyl)butane et 1,1,3,-tris (2-méthyl-4-hydroxy-5-t-butylphényl)butane.

6. Feuille d'enregistrement thermosensible selon la revendication 1, caractérisée par le fait que le support est un papier, un papier synthétique, un film ou un plastique.

7. Feuille d'enregistrement thermosensible selon la revendication 1, caractérisée par le fait qu'une couche de couverture constituée d'un polymérisat est déposée sur la couche de développement de la couleur.

8. Feuille d'enregistrement thermosensible selon la revendication 1, caractérisée par le fait qu'au verso une couche de revêtement, constituée d'un polymérisat contenant la charge, est en outre déposée sous la couche de développement de la couleur.
